# EUROPÄISCHE PATENTANMELDUNG

(11) **EP 1 647 613 A1**
(43) Veröffentlichungstag der Anmeldung: **19.04.2006**
(21) Anmeldenummer: 04105073.3
(22) Anmeldetag: 15.10.2004
(51) Int. Cl.: C25D 3/44

(54) **Elektrolyt zur galvanischen Abscheidung von Aluminium**

(71) Anmelder: Aluminal Oberflächentechnik GmbH & Co. KG, 56412 Montabaur-Heiligenroth (DE)
(72) Erfinder: Mehler, Klaus-Dieter, 45470 Mühlheim an der Ruhr (DE); Lisowsky, Richard, 59174 Kamen (DE)
(74) Vertreter: Sternagel, Fleischer, Godemeyer & Partner

(57) **Zusammenfassung**

Die Erfindung betrifft einen Elektrolyten zur galvanischen Abscheidung von Aluminium enthaltend ein Alkalimetallhalogenid, Trialkylaluminium oder Gemische von Trialkylaluminium, ein aromatisches Lösungsmittel und ein Dialkoxyalkan, wobei
a) das Dialkoxyalkan eine Verbindung der allgemeinen Formel R¹O-CH₂₋(CH₂)ₓ-OR² ist, wobei R¹ und R² unabhängig voneinander eine Methyl, Ethyl, n-Propyl, iso-Propyl, n-Butyl, iso-Butyl, tert.-Butyl Gruppe sind und x 2 bis 3 ist,
   oder
b) das Dialkoxyalkan Diethoxyethan ist.

Ein weiterer Gegenstand der Erfindung ist ein Verfahren zur elektrolytischen Abscheidung von Aluminium unter Verwendung des Elektrolyten.

## Beschreibung

*[0001]* Gegenstand der Erfindung ist ein Elektrolyt zur galvanischen Abscheidung von Aluminium enthaltend ein Alkalimetallhalogenid, Trialkylaluminium oder Gemische von Trialkylaluminium, ein aromatisches Lösungsmittel und ein Dialkoxyalkan.

*[0002]* Aluminiumorganische Komplexverbindungen werden bereits seit 1954 zur Abscheidung von Aluminium verwendet (Dissertation H. Lehmkuhl, TH Aachen 1954, DE-PS 1047450; K. Ziegler, H. Lehmkuhl, "Z. anorg. allg. Chemie" 283 (1956) 414; DE-PS 1056377; H. Lehmkuhl, "Chem. Ing. Tech." 36 (1964) 616; EP A 0084816; H. Lehmkuhl, K. Mehler und U. Landau in "Adv. in Electrochem. Science and Engineering" (Ed. H. Gerischer, C.W. Tobias), Vol. 3, Weinheim 1994.)

*[0003]* Zur Abscheidung von Aluminium auf elektrisch leitenden Werkstoffen mit Hilfe von Elektrolyten werden Elektrolyte eingesetzt, die Alkalimetallhalogenid, Trialkylaluminium oder Gemische verschiedener Trialkylaluminiumverbindungen, und ein aromatisches Lösungsmittel enthalten. Falls Gemische von Trialkylaluminiumverbindungen eingesetzt werden, kann eine Trialkylaluminiumverbindung im Überschuss vorhanden sein, die nicht durch entsprechende molare Mengen an Alkalimetallhalogenid komplexiert ist.

*[0004]* Aus dem Stand der Technik ist es bekannt, Lewis-Basen in Elektrolyten zur galvanischen Abscheidung von Aluminium einzusetzen. Mit diesen Zusätzen wird erreicht, dass sehr kompakte Aluminiumabscheidungen erzielt werden. Es wurde festgestellt, dass in Abwesenheit entsprechender Lewis-Basen ein starkes dendritisches Wachstum des Aluminiums auf der Kathode stattfindet, welches schließlich zu einem Kurzschluss zwischen Anode und Kathode führen kann.

*[0005]* So beschreibt die EP 0 402 760 A1 den Einsatz polyfunktioneller Lewis-Basen und insbesondere den Einsatz von Dimethoxyethan als bifunktionelle Lewis-Base.

*[0006]* In ähnlicher Weise beschreibt die WO 98/23795 A2 den Einsatz von aliphatischen, cycloaliphatischen oder aromatischen Etherverbindungen. Hier werden ausdrücklich Verbindungen wie Methylether, Ethylether, n-Propylether, iso-Propylether, tert.-Butylether, n-Butylether und iso-Butylether genannt. Hierbei sind die iso-Propylether und n-Propylether besonders bevorzugt.

*[0007]* Damit führt der Einsatz dieser Additive in Elektrolyten zur galvanischen Abscheidung von Aluminium, insbesondere der Einsatz von Dimethoxyethan zu einer verbesserten Löslichkeit, einer verbesserten Streufähigkeit und zusätzlich zu einer Verringerung einer Mitabscheidung von Alkalimetall aufgrund verstärkter Solvatation des Alkalimetalls durch die besonderen bifunktionalen und chelatisierenden Eigenschaften des Dimethoxyethans. Durch dieses Additiv wird im technischen Einsatz die Alkalimetall-Mitabscheidung bei kurzfristigem Erreichen der entsprechenden Grenzstromdichte-Bereiche verhindert.

*[0008]* Die oben beschriebenen Additive wurden in diesen Elektrolyten eingesetzt, insbesondere um überschüssiges Aluminiumtrialkyl, das nicht mit einem Alkalimetallhalogenid komplexiert ist, zu binden und zusätzlich die Dendritenbildung beim Abscheiden des Aluminiums zu unterdrücken.

*[0009]* Bei dem Einsatz dieser Elektrolyte im großindustriellen Maßstab hat sich jedoch inzwischen gezeigt, dass die oben beschriebenen Additive erhebliche Nachteile aufweisen. Üblicherweise erfolgt der Einsatz der Elektrolyte zur galvan i-schen Abscheidung von Aluminium bei Betriebstemperaturen von > 95 °C, wobei als aromatisches Lösungsmittel im Allgemeinen Toluol mit einem Siedepunkt von 111 °C eingesetzt wird. Die beschriebenen Additive, wie Dimethoxyethan, Di i-sopropylether oder Di-n-Propylether besitzen jedoch Siedepunkte, die unterhalb von 95 °C liegen. So besitzt Dimethoxyethan einen Siedepunkt von 84 °C, Diisopropylether einen Siedepunkt von 68 - 69 °C und Di-n-Propylether einen Siedepunkt von 88 - 90 °C.

*[0010]* Es kommt daher beim Einsatz dieser Additive, insbesondere von Dimethoxyethan, im Betrieb aufgrund der hohen Flüchtigkeit der Substanzen zu einem Verlust im Elektrolytbad. Dieser Verlust führt zu einer Verschlechterung der Abscheidequalität und macht eine Nachdosierung während des Betriebes notwendig. Weiterhin weist das Dimethoxyethan eine erhöhte Toxizität auf, die erhebliche Sicherheitsmaßnahmen zur Verhinderung der Freisetzung dieser Verbindung notwendig macht.

*[0011]* Hinzu kommt, dass der entsprechende Gehalt des Additivs Dimethoxyethan während des Betriebs der verkapselten Anlage ständig analytisch kontrolliert werden muss, um eine verschlechterte Abscheidungsqualität bei zu geringer Konzentration des Dimethoxyethans zu verhindern.

*[0012]* Die technische Aufgabe der Erfindung war es daher, ein Additiv für den Einsatz in Elektrolyten zur galvanischen Abscheidung von Aluminium zur Verfügung zu stellen, das eine geringere Flüchtigkeit besitzt, nicht nachdosiert werden muss und eine Verschlechterung der Abscheidequalität verhindert. Weiterhin soll dieses Additiv auch eine verminderte Toxizität besitzen.

*[0013]* Die technische Aufgabe wird gelöst durch ein Elektrolyt zur galvanischen Abscheidung von Aluminium enthaltend einen Alkalimetallhalogenid, Trialkylaluminium oder Gemische von Trialkylaluminium, ein aromatisches Lösungsmittel und ein Dialkoxyalkan, wobei
a) das Dialkoxyalkan eine Verbindung der allgemeinen Formel R¹O-CH₂-(CH₂)ₓ-OR² ist, wobei R¹ und R² unabhängig voneinander eine Methyl, Ethyl, n-Propyl-, iso-Propyl-, n-Butyl-, iso-Butyl-, tert.-Butylgruppe sind und x 2 bis 3 ist,
   oder
b) das Dialkoxyalkan Diethoxyethan ist.

*[0014]* Die verwendeten Dialkoxyalkane besitzen Siedepunkte, die über den Siedepunkten des aromatischen Lösungsmittels, insbesondere des Toluols im System liegen. Damit ist auch die Flüchtigkeit der entsprechenden Verbindungen herabgesetzt und eine Nachdosierung ist nicht mehr notwendig, wie im Falle des Dimethoxyethans. Besonders bevorzugtes Dialkoxyalkan ist das Diethoxyethan mit einem Siedepunkt von 122°C.

*[0015]* Darüber hinaus wurde gefunden, dass beim Einsatz der Dialkoxyalkane gemäß Anspruch 1 nicht nur keine Nachdosierung oder analytisch aufwend i-ge Verfolgung des Additivgehaltes im Elektrolyt mehr notwendig ist, sondern zusätzlich auch eine konstant maximale Beschichtungsqualität erzielt wird und insbesondere eine höhere Stromdichtebelastbarkeit und damit verbundene höhere Wirtschaftlichkeit des Beschichtungsverfahrens beobachtet wurde. Hierdurch entsteht auch ein verbesserter Schutz des Elektrolyten gegen Stromschädigung.

*[0016]* Ein zusätzlicher Vorteil der erfindungsgemäß verwendeten Dialkoxyalkane ist deren geringere Toxizität gegenüber dem vorher verwendeten Dimethoxyethan.

*[0017]* Die elektrolytische Abscheidung von Aluminium erfolgt üblicherweise in einem aromatischen Lösungsmittel, das ausgewählt ist aus der Gruppe Toluol, Xylol, Benzol oder Gemische derselben. Als Trialkylaluminium wird vorzugsweise ein Trialkylaluminium der Formel AI(R³)₃ und AI(R⁴)₃ eingesetzt, wobei R³ und R⁴ unabhängig voneinander eine C₁ bis C₁₀-Alkylgruppe sein können. In einer bevorzugten Ausführungsform ist R³ Ethyl ist und R⁴ Methyl.

*[0018]* Als Alkalimetallhalogenid wird vorzugsweise ein Alkalimetallhalogenid oder -hydrid der Formel MX eingesetzt, wobei M = Na, K und X = F, CI, Br, J oder H ist. Vorzugsweise wird Kaliumfluorid eingesetzt.

*[0019]* Das erfindungsgemäße Dialkoxyalkan kann in allen gängigen Elektrolyten für die galvanische Abscheidung von Aluminium bzw. AluminiumLegierungen, die Trialkylaluminiumverbindungen oder deren Komplexe enthalten, eingesetzt werden.

*[0020]* Dies gilt sowohl für Elektrolyte auf Basis von Kaliumfluorid und Aluminiumalkylen des Typs MX + 2 AI(R³)₃, sowie auch für Elektrolyte auf Basis von Komplexen gemischter Aluminiumalkyle wie z.B. MX + (2-n) Al(R³)₃ + n Al(R^{3'})3 (Typ I), mit n = 0,1 - 0,5.

*[0021]* Das molare Verhältnis des Elektrolyten des Typs I (MX + 2 AI(R³)₃) bzw. MX + (2-n) AI(R³)₃ + n Al(R³')₃ zu Dialkoxyethan beträgt 1 : 0,01 bis 1 : 0,5 vorzugsweise jedoch 1 : 0,05 bis 1 : 0,2.

*[0022]* Gleiches gilt auch für die sogenannten Überschusselektrolyte (Typ II), nämlich Systemen der oben beschriebenen Zusammensetzung mit zusätzlichem, überschüssigem AI(R⁴)₃ gemäß der allgemeinen Formulierung MX + 2 Al(R³)₃ + m AI(R⁴)₃ mit m = 0,01 - 0,5, vorzugsweise jedoch 0,1 - 0,2 und MX + (2-n) Al(R³)₃ + n Al(R³)₃ + m AI(R⁴)₃ mit n = 0,1 - 0,5 und m = 0,01 - 0,5

*[0023]* Das molare Verhältnis von überschüssigem AI(R⁴)₃ zu Dialkoxyethan im Typ 2 beträgt bevorzugt 1 : 0,5.

*[0024]* Es bedeuten hierbei:

*[0025]* M = Na, K, bevorzugt K

*[0026]* X = F, Cl, Br, J, H bevorzugt F, H, ganz bevorzugt F

*[0027]* R³, R^{3'}, R⁴ unabhängig voneinander eine Kohlenwasserstoffgruppe mit C1 ― C10, vorzugsweise C1- C4, ganz bevorzugt C1, C2 Gruppen gelöst in einem aromatischen Lösungsmittel, bevorzugt Toluol.

*[0028]* Der Einsatz von erfindungsgemäßen Dialkoxyalkane, insbesondere des Diethoxyethans hat gegenüber dem bisher verwendeten Dimethoxyethan eine Vielzahl von Vorteilen.

*[0029]* Der Einsatz von Diethoxyethan führt zu einer höheren Wirtschaftlichkeit des Verfahrens durch geringere Einsatzmenge des Additivs im Elektrolyten für die gleiche Wirkung im kommerziellen Betrieb. So ist keine Nachdosierung des teuren Dimethoxyethans mehr notwendig oder eine analytisch aufwendige Verfolgung des Ethergehalts im Elektrolyt.

*[0030]* Der Einsatz des erfindungsgemäßen Dialkoxyalkans führt zu einer konstanten maximalen Beschichtungsqualität, so dass weniger Ausschuss produziert wird und damit die Steuerbarkeit des Beschichtungsverfahrens durch den konstanten Gehalt des Dialkoxyalkans auch bei hohen Betriebstemperaturen gewährleistet ist. Dies ist unabhängig davon, ob das Dialkoxyalkan in einem Elektrolyten verwendet wird, der überschüssiges, freies Triethylaluminium enthält oder bei dem das gesamte Trialkylaluminium komplexiert ist, mit einem Alkalimetallhalogenid.

*[0031]* Es wurde weiterhin gefunden, dass der Einsatz des erfindungsgemäßen Dialkoxyalkans, insbesondere Diethoxyethan zu einer höheren Stromdichtebelastbarkeit und damit verbunden zu einer höheren Wirtschaftlichkeit des Beschichtungsverfahrens führt. Weiterhin wird durch die höhere Stromdichtebelastbarkeit auch ein besserer Schutz des Elektrolyten gegen Stromschädigung gewährleistet, so dass sich die Standzeiten des Elektrolyten verlängern.

*[0032]* Ein weiterer Vorteil ist die geringere Toxizität der erfindungsgemäßen Dialkoxyalkane, insbesondere des Diethoxyethans gegenüber dem bisher verwendeten Dimethoxyethan. Auch dies macht das Verfahren zur elektrolytischen Abscheidung von Aluminium umweltfreundlicher.

*[0033]* Mit dem erfindungsgemäßen Elektrolyten werden Beschichtungen hoher Qualität erzielt. Die nachfolgenden Beispiele sollen die Erfindung näher erläutern.

### Beispiele

### 1. Allgemeine Bedingungen der Aluminiumabscheidung für alle Beispiele

| | |
|---|---|
| Anodenmaterial: | Al-Raffinal-Elektroden |
| Kathode: | Stahlschraube 8.8 M8 x 25 |
| Kathodenvorbehandlung: | Entfettung, saure Beize, Ultraschall, H₂O-Wäsche, Vakuumtrocknung, Aufbewahrung unter Argon |
| Eintauchtiefe Kathode: | komplett |
| Abstand zur Anode: | 10 mm |
| Wirksame Kathodenfläche: | ca. 10,0 cm² |
| Kathodenbewegung: | 60 U/min |
| Badbewegung: | 2 cm Magnet im Glasmantel, 250 U/min |
| Temperatur: | 94 ― 100°C |

| | |
|---|---|
| DEE = Diethoxyethan, DME = Dimethoxyethan, | |

### Vergleichsbeispiel 1

Überprüfung eines Elektrolyten ohne Additiv mit folgender Zusammensetzung (in mol): $KF + 1 , 6 {AlEt}_{3} + 0 , 5 {AlMe}_{3} + 4 Toluol$

*[0034]* Eingesetzt wurden 60,7 g = 95,9 mmol des Elektrolyten zur Besti m-mung der maximal anwendbaren Stromdichte und der Stromausbeuten. Die Beschichtung wurde gestartet mit einer Stromdichte von 0,06 A/dm². Diese Stromdichte wurde langsam erhöht bis auf 0,8 A/dm². Es ergibt sich eine matte, graue Bedeckung mit nur mäßiger Streuung. Ein typisches Verhalten eines Überschuss-Elektrolyten ist zu beobachten.

*[0035]* Bei einer Stromdichte von 1,0 bis 1,3 A/dm² wird die Schicht heller, gleichmäßig, ist aber weiterhin matt. Wenn man die Stromdichte allmählich bis auf 3,5 A/dm² erhöht, erkennt man dunkle Kanten. Es wurde gefunden, dass die Stromdichteanwendbarkeit bei maximal 2,5 bis 3,0 A/dm² liegt.

*[0036]* Führt man die eigentliche Abscheidung bei einer konstanten Stromdichte von 1,2 A/dm² durch, wird die Streuung im Laufe der Abscheidung deutlich verbessert. Die Schicht wird matt silbrig, hell und gleichmäßig. Es sind Rauhigkeiten an den Kanten zu beobachten. Die Schichtdicke beträgt 12,5 µ.

### Vergleichsbeispiel 2

### Überprüfung eines Elektrolyten mit Dimethoxyethan als Additiv

*[0037]* Der Elektrolyt aus Vergleichsbeispiel 1 wird mit 1 ml Dimethoxyethan versetzt entsprechend 866 mg und 9,27 mmol. Der Elektrolyt besitzt folgende Zusammensetzung (in mol): $KF + 1 , 6 {AlEt}_{3} + 0 , 5 {AlMe}_{3} + 4 Toluol + 0 , 1 mol DME$

*[0038]* Die Beschichtung wurde mit einer Stromdichte von 1,2 A/dm² begonnen. Es wurde eine sofortige Bedeckung der Kathode beobachtet, die schnell aufhellend und gleichmäßig war. Die Stromdichte wurde allmählich erhöht bis auf 3,5 A/dm². Es entsteht eine helle silbrige Schicht mit guter Streuung. Die Stromdichte wurde dann bis auf 4,0 A/dm² erhöht. Es war dann eine deutliche Schattenbildung an den Kanten zu beobachten.

*[0039]* Es wurde festgestellt, dass die Stromdichte anwendbar ist bis maximal 3,5 A/dm². Die Schichtdicke der Aluminiumschicht betrug 12,5 µ.

### Beispiel 1

### Überprüfung eines Elektrolyten mit Diethoxyethan als Additiv

*[0040]* Es wurden eingesetzt 63,5 g = 100,3 mmol des Elektrolyten aus Vergleichsbeispiel 1 mit einem Zusatz von 1,4 ml = 1.179 mg = 9,97 mmol Diethoxyethan. Der Elektrolyt besaß die folgende Zusammensetzung (in mol): $KF + 1 , 6 AlET 3 + 0 , 5 AlMe 3 + 4 Toluol + 0 , 1 mol DEE$

*[0041]* Die Beschichtung wurde mit einer Stromdichte von 1,2 A/dm² gestartet. Zunächst wurde eine matte, etwas ungleichmäßige Bedeckung der Kathode beobachtet, die jedoch schnell aufhellend war. Es entsteht eine silbrig glänzende Schicht. Die Stromdichte wurde dann erhöht bis auf 4,0 A/dm², wobei dann schwache Schattenbildungen an den Kanten erkennbar waren. Es wurde festgestellt, dass bei dem Elektrolyten die Stromdichte maximal 3,8 A/dm² betragen kann. Es wurde eine gute Streuung und eine sehr gute silbrig glänzende gleichmäßige Schicht erzeugt. Die Schichtdicke betrug 12,5 µ.

## Patentansprüche

1. Elektrolyt zur galvanischen Abscheidung von Aluminium enthaltend ein Alkalimetallhalogenid, Trialkylaluminium oder Gemische von Trialkylaluminium, ein aromatisches Lösungsmittel und ein Dialkoxyalkan, wobei
a) das Dialkoxyalkan eine Verbindung der allgemeinen Formel R¹O-CH₂-(CH₂)ₓ₋OR² ist, wobei R¹ und R² unabhängig voneinander eine Methyl, Ethyl, n-Propyl-, iso-Propyl-, n-Butyl-, iso-Butyl-, tert.-Butylgruppe sind und x 2 bis 3 ist,
oder
b) das Dialkoxyalkan Diethoxyethan ist.

2. Elektrolyt nach Anspruch 1, **dadurch gekennzeichnet, dass** das aromatische Lösungsmittel ausgewählt ist aus der Gruppe Toluol, Xylol, Benzol oder Gemische derselben.

3. Elektrolyt nach Anspruch 1 oder 2, **dadurch gekennzeichnet, dass** das Gemisch aus Trialkylaluminium ein Trialkylaluminium der Formel AI(R³)₃ und Al(R⁴)₃ ist, wobei R³ und R⁴ unabhängig voneinander eine C₁ bis C₁₀₋Alkylgruppe sein können.

4. Elektrolyt nach Anspruch 3, **dadurch gekennzeichnet, dass** R³ Ethyl ist und R⁴ Methyl ist.

5. Elektrolyt nach einem oder mehreren der Ansprüche 1 bis 4, **dadurch gekennzeichnet, dass** das molare Verhältnis des Elektrolyten zu Dialkoxyethan 1 : 0,01 bis 1 : 0,5 beträgt.

6. Elektrolyt nach einem oder mehreren der Ansprüche 1 bis 5, **dadurch gekennzeichnet, dass** das Alkalimetallhalogenid die Formel MX besitzt, wobei M gleich Natrium oder Kalium und X gleich Fluor, Chlor, Brom, Jod oder Wasserstoff ist.

7. Verfahren zur elektrolytischen Abscheidung von Aluminium unter Verwendung des Elektrolyten gemäß den Ansprüchen 1 bis 6.

8. Verfahren nach Anspruch 7, wobei das Dialkoxyalkan vor oder während des Einsatzes des Elektrolyten bei der Beschichtung zum Elektrolyten zugegeben wird.
